# FASCICULE DE BREVET EUROPEEN

(11) **EP 1 167 605 B1**
(45) Date de publication et mention de la délivrance du brevet: **28.05.2008**
(21) Numéro de dépôt: 01121057.2
(22) Date de dépôt: 13.06.2000
(51) Int. Cl.: D04H 1/46

(54) **Procédé et dispositif pour fabriquer un produit de coton hydrophile**
Verfahren und Vorrichtung zur Herstellung eines Artikels aus Baumwolle
Process and device for manufacturing an hydrophilic cotton article

(30) Priorité: 16.06.1999 FR 9907612
(43) Date de publication de la demande: 02.01.2002
(62) Demande divisionnaire de: 00951582.6
(73) Titulaire: Georgia-Pacific France, 68320 Kunheim (FR)
(72) Inventeur: Louis dit Picard, Bernard, 27370 Amfreville la Campagne (FR)
(74) Mandataire: David, Daniel

(56) Documents cités:
- EP-A- 0 405 043
- EP-A- 0 750 062
- EP-A- 0 750 063
- FR-A- 2 655 361
- US-A- 4 069 563
- US-A- 4 442 161
- US-A- 5 806 155

## Description

L'invention a pour objet un procédé et un dispositif pour fabriquer un produit de coton hydrophile destiné notamment à un usage cosmétique : le maquillage et/ou le démaquillage de la peau.

La plupart des produits en coton présents sur le marché sont sous la forme de formats découpés : ronds, ovales ou carrés à démaquiller et ont des surfaces extérieures de composition fibreuse identique. Lors de l'utilisation de ces produits, il n'est pas possible de faire une différentiation d'usage entre les deux faces du produit si l'on souhaite utiliser une face particulière pour le maquillage par exemple en appliquant un liquide : lait, lotion ou crème, et l'autre face pour le démaquillage en nettoyant la peau par essuyage et légère friction.

La demande de brevet N° 0 750 062 décrit des articles nettoyant la peau, qui sont à la fois doux pour la peau et suffisamment résistants pour permettre le frottement sur la peau sans provoquer d'irritations ou de lésions sur cette dernière. L'action de frotter permet l'élimination des impuretés et des cellules mortes de la surface de la peau. Ces articles comportent un substrat en non-tissé de préférence hydrolié ayant un grammage de 20 à 150 g/m², caractérisé par un coefficient de frottement spécifique. Le substrat comprend de préférence au moins en partie des fibres longues capables de se dégager de la surface principale sous l'action du frottement tout en restant attachées au substrat. Il peut être composé d'un mélange de fibres hydrophiles et hydrophobes ou de fibres purement hydrophiles ou purement hydrophobes.

Au moins une face de l'article ou du substrat utilisé assure essentiellement la fonction de nettoyage de la peau. Elle sert également de support pour des produits nettoyants ou démaquillants tels que des lotions ou des laits de toilette. Dans le cas où l'article nettoyant la peau ne serait constitué que de ce substrat, les deux faces de l'article ne se distinguent pas et peuvent être utilisées indifféremment l'une de l'autre pour nettoyer la peau.

La demande de brevet européen N° 0 851 052 révèle un tampon à démaquiller en coton à usage notamment cosmétique comprenant au moins deux couches. Afin d'éviter la perte des fibres tout en maintenant une qualité de douceur et d'absorption, les fibres des couches extérieures sont plus longues que celles de la ou des couches centrales. L'épaisseur de la ou des couches centrales est de préférence supérieure à l'épaisseur des couches extérieures. De tels produits ne présentent pas non plus de faces distinctes permettant une utilisation spécifique par face.

Les produits de coton de démaquillage sont le plus souvent composés d'un mélange de fibres de coton de différentes qualités ou d'un mélange de fibres de coton et d'autres fibres selon le produit recherché ou le procédé de fabrication utilisé. De tels produits sont de composition homogène dans toute leur épaisseur. Certains autres produits sont constitués de plusieurs couches ou nappes. Mais il ressort effectivement de ce qui précède que les deux couches extérieures sont toujours de composition identique et ne peuvent pas être différentiées.

Il existe un besoin en produits de coton présentant deux faces différentes permettant une différentiation d'usage entre les deux faces, en particulier d'usage cosmétique : une face pour le démaquillage ou nettoyage de la peau et une face pour le maquillage par application de produit sur la peau.

Dans le domaine de l'essuyage industriel, la demande de brevet européen N° 0 826 811 propose un matériau complexe non-tissé absorbant comportant une face souple et une face rugueuse. Ce matériau est constitué d'au moins deux nappes fibreuses superposées, liées entre elles par interpénétration des fibres dans le sens de l'épaisseur. Mais la première nappe est constituée pour tout ou partie de fibres synthétiques thermofusibles sélectionnées de préférence dans la classe des polyoléfines et la seconde nappe est constituée de fibres naturelles et/ou artificielles et/ou synthétiques plus fines que les fibres de la première nappe. Les fibres synthétiques entrant dans la composition de la première nappe permettent de réaliser la surface grattante de l'article. Cet effet grattant est obtenu par réorientation des fibres synthétiques afin de présenter des extrémités libres ou bouclettes apparentes sur une face extérieure et par fusion des extrémités libres des fibres synthétiques.

Ce produit n'est pas destiné à un usage cosmétique mais est adapté pour réaliser des produits d'essuyage semi-décapants ou très absorbants.

L'invention a pour objet un procédé pour fabriquer un produit de coton hydrophile dont les couches extérieures comportent en surface des stries formées par liage hydraulique. Le liage hydraulique est réalisé au moyen de jets d'eau, produits par un injecteur comportant une lame perforée de trous calibrés.

Ce procédé est caractérisé par le fait que les jets d'eau du moyen de liage hydraulique forment des groupes avec des jets espacés entre eux d'une distance comprise entre 0,4 et 1,2 mm, les groupes de jets étant espacés les uns des autres d'une distance comprise entre 1,2 et 4 mm.

L'invention a également pour objet un procédé de fabrication d'un produit de coton hydrophile à partir d'une nappe à au moins deux couches selon lequel on applique un premier moyen de liage hydraulique des fibres sur une face puis un second moyen de liage hydraulique sur l'autre face de la nappe. Ce procédé est caractérisé par le fait que les jets d'eau du premier moyen de liage hydraulique sont espacés d'une distance comprise entre 0,4 et 1,2 mm et les jets d'eau du second moyen de liage hydraulique forment des groupes dans lesquels les jets espacés sont espacés les uns des autres d'une distance comprise entre 0,4 et 1,2 mm, les groupes de jets étant espacés les uns des autres d'une distance comprise entre 1,2 et 4 mm.

Selon une caractéristique de ce procédé, chaque couche extérieure est hydroliée au moyen de jets d'eau dont les axes sont espacés les uns des autres d'une distance donnée, cette distance étant différente entre les jets utilisés pour la première couche et les jets utilisés pour la seconde couche de manière à obtenir des couches extérieures comportant en surface des stries avec un écartement différent.

D'autres caractéristiques et avantages de l'invention apparaîtront plus en détails dans la description qui suit et en référence aux dessins annexés dans lesquelles :
- la figure 1 représente un produit présentant de plus des faces comportant des stries d'écartement différent ; et
- la figure 2 représente schématiquement la surface d'une lame perforée d'un dispositif d'hydroliage dans lequel la lame est perforée de trous suivant une séquence.

Les couches ou nappes de coton formant le produit selon l'invention peuvent être de grammage identique ou différent. Par exemple, la première couche constituée de fibres douces et ayant un indice micronaire faible peut être d'un grammage compris entre 10 et 40 g/m² et la seconde couche constituée de fibres ayant un effet grattant peut être d'un grammage compris entre 10 et 300 g/m². Inversement, la couche constituée de fibres douces peut avoir un grammage compris entre 10 et 300 g/m² et la couche constituée de fibres ayant un effet grattant, un grammage compris entre 10 et 40 g/m².

Le produit peut également comporter plus de deux couches. Une ou plusieurs couches centrales sont alors disposées entre les deux couches extérieures Le procédé de fabrication des produits, consiste à préparer au moins deux nappes de fibres de coton formant les deux couches extérieures du produit l'une d'indice micronaire faible, l'autre d'indice micronaire plus élevé. La différence entre les indices micronaires des deux couches extérieures est au moins égale à 1 µg/pouce. Les nappes peuvent être constituées directement à partir de coton hydrophile et blanchi. Elles peuvent aussi être obtenues à partir de coton brut écru, puis traitées chimiquement afin d'obtenir l'hydrophilie et le blanchiment. Après formation des nappes ou nappage, les nappes de coton sont superposées et sont ensuite associées. On associe les nappes par hydroliage, c'est à dire au moyen de jets d'eau à haute pression combinés à un exprimage par le vide. Une telle association peut être effectuée sur un dispositif commercialisé par la société ICBT-PERFOJET, Grenoble, France. Cette dernière technique permet à la fois l'association des deux nappes entre-elles et la liaison d'au moins une surface de la nappe diminuant ainsi le peluchage des produits.

Cette étape d'hydroliage, dans le cas d'une fibre écrue qui va être traitée chimiquement, peut intervenir juste après l'étape d'imprégnation de la nappe comme cela est décrit dans la demande de brevet européen n° 0 735 175. Elle peut aussi être placée en phase finale de rinçage suivant le brevet européen n° 0 805 888 au nom de la demanderesse.

Des produits en formats sont ensuite découpés dans les nappes, ainsi associées, par tout moyen classique.

En prenant et en touchant le produit, l'utilisatrice peut différencier la face douce de la face la plus grattante.

Afin d'accentuer cette différence, on peut pulvériser un agent adoucissant uniquement sur la face douce du produit. De ce fait, la composition de la première couche extérieure de coton ayant un faible indice micronaire comprendra un agent adoucissant réparti essentiellement en surface de cette couche.

Il est possible de prévoir une différentiation visuelle du produit

On utilise la technique d'hydroliage déjà utilisée pour associer les nappes et éviter le peluchage, pour différencier visuellement les deux faces du produit.

Ceci permet au moyen d'une seule technique de remplir trois fonctions différentes.

Les différentes couches sont préparées, puis superposées ; l'ensemble est imprégné. Les deux couches extérieures sont ensuite hydroliées l'une après l'autre sur des toiles sans fin ou des cylindres.

Le procédé d'hydroliage permet de traiter différemment les deux faces. En effet, les jets d'eau à haute pression utilisés pour entrelacer les fibres des couches extérieures, marquent la surface de ces couches de stries visibles à l'oeil nu, dont l'écartement correspond à la distance entre les axes des jets. Plus précisément, le dispositif d'hydroliage comprend une pompe à haute pression alimentant un injecteur placé transversalement au défilement de la nappe ou couche de fibres, sur toute sa largeur. L'injecteur consiste en un volume d'eau sous pression, fermé par une lame d'acier qui est perforée de trous calibrés produisant des jets sous la forme de fines aiguilles d'eau à haute pression projetées perpendiculairement à la surface de la nappe de fibres. Ces fins jets emmêlent les fibres. Les trous perforés dans cette lame d'acier (communément dénommée "strip") ont un diamètre allant de 100 à 200 µm de préférence 120 à 140 µm et sont régulièrement espacés. La distance entre les axes de deux trous consécutifs de la lame d'acier est en général comprise entre 0,5 et 3 mm, le plus souvent entre 0,6 et 1 mm. La position de l'injecteur étant fixe et la nappe ou couche de coton défilant sous ce dernier, on observe sur la surface de la couche, une série de stries ou sillons parallèles correspondant au passage sous les jets.

Il est ainsi possible de modifier la distance entre les axes des trous de la lame d'un dispositif d'hydroliage utilisé pour le traitement d'une couche extérieure par rapport à l'autre dispositif utilisé pour le traitement de l'autre couche.

Afin d'obtenir un aspect différent entre les deux faces du produit, on peut par exemple utiliser pour une face, un dispositif d'hydroliage dont la lame est perforée avec une distance importante entre les trous de 1,2 à 3 mm, de préférence de 1,6 à 2,5 mm, et pour l'autre face, un dispositif dont la lame est perforée avec une distance entre les trous comprise entre 0,4 et 1,2 mm, de préférence entre 0,5 et 0,8 mm. Les stries ou sillons ayant un écartement de 1,2 à 3 mm seront plus visibles sur la face ainsi traitée que les stries de l'autre face.

On obtient alors une face finement striée et l'autre plus grossièrement.

Un exemple de produit présentant cette différentiation est illustrée par la figure 1.

Ce produit 21 comprend une première couche extérieure 22 d'un indice micronaire de 3,4 µg/pouce et d'un grammage de 25 g/m², une seconde couche extérieure 23 d'un indice micronaire de 6,8 µg/pouce et d'un grammage de 25 g/m² et une couche centrale 24 de 200 g/m².

La face 25 de la couche extérieure 22 présente des stries 26 ayant un écartement d₁ de 0,6 mm et la face 27 de la couche extérieure 23 présente des stries 28 ayant un écartement d₂ de 2 mm.

L'utilisatrice est ainsi guidée pour discerner la face douce de la face plus grattante du produit afin d'utiliser chacune des faces du produit dans sa bonne destination : maquillage et/ou démaquillage.

Cependant, l'augmentation de la distance entre les trous de la lame perforée a pour conséquence directe une diminution du nombre de trous et donc un apport d'énergie plus faible sur la nappe qu'il n'est pas toujours possible de compenser par une augmentation de la pression d'eau dans l'injecteur. Cette diminution de l'énergie transmise à la nappe peut provoquer une augmentation du peluchage par rapport au résultat obtenu sur une nappe ayant subi une étape d'hydroliage au moyen d'une lame perforée dont la distance entre les trous est faible et uniforme.

Afin de limiter cette augmentation du peluchage, on utilise, conformément à l'invention, une lame perforée de trous selon une séquence, par exemple des groupes de 6 trous espacés de 0,6 mm, chaque groupe étant espacé du suivant de 1,8 mm. On obtient ainsi une face où les stries sont bien visibles car elles apparaissent avec un écartement large : le pas est important de l'ordre de 4,8 mm. L'augmentation du peluchage est ainsi limitée grâce à une fréquence moyenne de trous supérieure à celle d'une lame régulièrement perforée par exemple à une distance de 1,8 mm. Dans cet exemple de séquence, le nombre moyen de trous par mètre est de 1250, alors que dans le cas de trous régulièrement espacés à une distance de 1,8 mm, ce nombre est de 555. Pour un diamètre de trou et une pression donnés, on pourra donc apporter plus du double de l'énergie avec la lame perforée selon cette séquence, par rapport à la lame régulièrement perforée à une distance de 1,8 mm.

La figure 2 illustre une lame perforée de trous selon une séquence, ici par groupes de 5 trous espacés d'une distance e₁ égale à 0,6 mm, chaque séquence ou groupe de trous étant espacé de la suivante d'une distance e₂ égale à 1,8 mm.

Ceci se traduit au niveau du produit par une première couche extérieure qui comporte des stries avec un certain écartement compris entre 0,4 et 1,2 mm (ici 0,6 mm) et une seconde couche extérieure qui comporte des stries selon une séquence comprenant plusieurs groupes de stries, chaque groupe de stries ayant un certain écartement entre les stries, cet écartement étant compris entre 0,4 et 1,2 mm (ici 0,6 mm) et chaque groupe étant espacé du groupe suivant d'une distance comprise entre 1,2 et 4 mm (ici 1,8 mm).

L'utilisatrice dispose ainsi d'un produit de coton dont les deux faces se distinguent, qui garde ses qualités de résistance mécanique, résistance au peluchage, cohésion (résistance au délaminage) et douceur même si l'une des faces a un effet plus grattant que l'autre pour le nettoyage.

## Revendications

1. Procédé de fabrication d'un produit de coton hydrophile, comportant une étape avec liage hydraulique des fibres au moyen de jets d'eau produits par un injecteur comportant une lame perforée de trous calibrés, **caractérisé par le fait que** les jets d'eau forment des groupes dans lesquels les jets d'eau sont espacés les uns des autres dans le sens transversal d'une distance comprise entre 0,4 et 1,2 mm, les groupes de jets d'eau étant espacés les uns des autres d'une distance comprise entre 1,2 et 4 mm.

2. Procédé de fabrication selon la revendication 1 d'un produit de coton hydrophile à partir d'une nappe avec deux couches extérieures selon lequel on applique un premier moyen de liage hydraulique par jets d'eau des fibres sur une face puis un second moyen de liage hydraulique par jets d'eau sur l'autre face de la nappe, **caractérisé par le fait que** les jets d'eau du premier moyen de liage hydraulique sont espacés d'une distance comprise entre 0,4 et 1,2 mm et les jets d'eau du second moyen de liage hydraulique forment des groupes dans lesquels les jets espacés sont espacés les uns des autres d'une distance comprise entre 0,4 et 1,2 mm, les groupes de jets étant espacés les uns des autres d'une distance comprise entre 1,2 et 4 mm.

3. Procédé selon la revendication précédente, **caractérisée par** le fait les jets du premier moyen de liage hydraulique sont espacés les uns des autres de 0,6 mm et les jets d'un groupe du second moyen sont espacés de 0,6 mm, les groupes étant espacés de 1,8 mm.

4. Procédé selon l'une des revendications 2 et 3, **caractérisé par le fait que** la première couche est constituée de fibres fines présentant un indice micronaire faible formant une face douce et la seconde couche est constituée de fibres présentant un indice micronaire plus élevé formant une face grattante.

5. Dispositif d'hydroliage comportant des injecteur avec des lames perforées pour former les jets d'eau, **caractérisé par le fait que** les trous d'une lame perforée sont disposés par groupes la distance entre groupes étant supérieure la distance entre trous d'un même groupe, la distance entre jets d'un même groupe étant comprise entre 0,4 et 1,2 mm et la distance entre groupes étant comprise entre 1,2 et 4 mm.

6. Dispositif selon la revendication 5, **caractérisé par le fait que** le diamètre des trous est compris entre 100 et 200 µm et de préférence entre 120 et 140 µm.

## Claims

1. Process for manufacturing an absorbent cotton product which includes a step with hydraulic binding of the fibres by means of jets of water produced by an injector which includes a perforated strip with calibrated holes, **characterised by** the fact that the water jets form groups in which the water jets are, in the transverse direction, spaced a distance of between 0.4 and 1.2 mm apart from one another, with the groups of water jets being spaced a distance of between 1.2 and 4 mm apart from each other:

2. Manufacturing process according to claim 1 for an absorbent cotton product from a sheet with two external layers, according to which a first means of hydraulic binding of the fibres using water jets is applied on one face, then a second means of hydraulic binding using water jets on the other face of the sheet, **characterised by** the fact that the water jets of the first means of hydraulic binding are spaced a distance of between 0.4 and 1.2 mm apart and the water jets of the second means of hydraulic binding form groups in which the spaced out jets are spaced a distance of between 0.4 and 1.2 mm apart from each other, with the groups of jets spaced a distance of between 1.2 and 4 mm apart from each other.

3. Process according to the previous claim, **characterised by** the fact that the jets of the first means of hydraulic binding are spaced 0.6 mm apart from each other and the jets of a group in the second means are spaced 0.6 mm apart, with the groups being spaced 1.8 mm apart.

4. Process according to one of claims 2 or 3, **characterised by** the fact that the first layer is formed of fine fibres which exhibit a low micron index which form a soft surface and the second layer is made up of fibres which exhibit a higher micron index which form a scraping surface.

5. Hydro-entangling device which includes injectors with strips perforated to form water jets, **characterised by** the fact that the holes in a perforated strip are arranged in groups, where the distance between groups is greater than the distance between the holes in the same group, where the distance between the jets in the same group is between 0.4 et 1.2 mm and the distance between groups is between 1.2 and 4 mm.

6. Device according to claim 5, **characterised by** the fact that the diameter of the holes is between 100 and 200 µm and preferably between 120 and 140 µm.

## Patentansprüche

1. Verfahren zum Herstellen eines Artikels aus hydrophiler Baumwolle, wobei Fasern hydraulisch gebunden werden mittels Wasserstrahlen, die von einem Injektor erzeugt werden, welcher ein Blatt aufweist, das mit kalibrierten Öffnungen perforiert ist, **dadurch gekennzeichnet, dass** die Wasserstrahlen Gruppen bilden, in denen die Wasserstrahlen in Querrichtung in einem Abstand zwischen 0,4 und 1,2 mm zueinander liegen, wobei die Gruppen von Wasserstrahlen in einem Abstand zwischen 1,2 und 4 mm zueinander liegen.

2. Verfahren nach Anspruch 1 zum Herstellen eines Artikels aus hydrophiler Baumwolle, ausgehend von einem Tuch mit zwei äußeren Lagen, wobei man ein erstes Mittel zur hydraulischen Bindung von Fasern mittels Wasserstrahlen auf einer Fläche, ferner ein zweites Mittel zur hydraulischen Bindung mittels Wasserstrahlen auf der anderen Fläche des Tuches zur Anwendung bringt, **dadurch gekennzeichnet, dass** die Wasserstrahlen des ersten Mittels zur hydraulischen Bindung in einem Abstand zwischen 0,4 und 1,2 mm zueinander liegen und die Wasserstrahlen des zweiten Mittels zur hydraulischen Bindung Gruppen bilden, in denen die beabstandeten Wasserstrahlen in einem Abstand zwischen 0,4 und 1,2 mm zueinander liegen, wobei die Gruppen von Strahlen in einem Abstand zwischen 1,2 und 4 mm zueinander liegen.

3. Verfahren nach dem vorhergehenden Anspruch, **dadurch gekennzeichnet, dass** die Strahlen des ersten Mittels zur hydraulischen Bindung 0,6 mm von einander entfernt sind und die Strahlen einer Gruppen des zweiten Mittels 0,6 mm von einander entfernt sind, wobei die Gruppen 1,8 mm von einander entfernt sind.

4. Verfahren nach einem der Ansprüche 2 und 3, **dadurch gekennzeichnet, dass** die erste Lage von feinen Fasern gebildet wird, die einen niedrigen Mikron-Index (indice micronaire) aufweisen und eine sanfte Oberfläche bilden und dass die zweite Lage von Fasern gebildet wird, die einen höheren Mikron-Index aufweisen und eine kratzende Oberfläche bilden.

5. Hydro-Bindevorrichtung mit Injektoren, die Blätter aufweisen, welche zur Bildung von Wasserstrahlen perforiert sind, **dadurch gekennzeichnet, dass** die Löcher eines perforierten Blattes gruppenweise angeordnet sind, wobei der Abstand zwischen den Gruppen größer ist als der Abstand zwischen den Löchern ein und derselben Gruppe, wobei der Abstand zwischen Strahlen ein und derselben Gruppe zwischen 0,4 und 1,2 mm und der Abstand zwischen den Gruppen zwischen 1,2 und 4 mm liegt.

6. Vorrichtung nach Anspruch 5, **dadurch gekennzeichnet, dass** der Durchmesser der Löcher zwischen 100 und 200 µm liegt, vorzugsweise zwischen 120 und 140 µm.
